# EUROPÄISCHE PATENTSCHRIFT

(11) **EP 1 041 174 B1**
(45) Veröffentlichungstag und Bekanntmachung des Hinweises auf die Patenterteilung: **30.06.2004**
(21) Anmeldenummer: 99106518.6
(22) Anmeldetag: 30.03.1999
(51) Int. Cl.: C23F 11/10

(54) **Melamin enthaltendes Korrosionsschutzmittel**
Melamine containing corrosion inhibiting composition
Compositions inhibitrices de la corrosion contenant de la méamine

(43) Veröffentlichungstag der Anmeldung: 04.10.2000
(73) Patentinhaber: Graichen, Stefan, 63633 Birstein (DE)
(72) Erfinder: Graichen, Stefan, 63633 Birstein (DE)
(74) Vertreter: Meyer-Dulheuer, Karl-Hermann, Dr.

(56) Entgegenhaltungen:
- EP-A- 0 046 139
- EP-A- 0 553 962
- EP-A- 0 846 690
- US-A- 2 485 309
- US-A- 3 976 588
- US-A- 4 647 392

## Beschreibung

Gegenstand der Erfindung ist ein Melamin enthaltendes Korrosionsschutzmittel und wässrige Systeme, in denen dieses Korrosionsschutzmittel eingesetzt wird.

Es ist bekannt, dass erhebliche Anstrengungen unternommen werden, um die Korrosion von Metallen zu vermindern. So ist in der europäischen Patentschrift 46 139 die Verwendung von Triazincarbonsäuren als Korrosionsinhibitoren für wässrige Systeme, die in Kontakt mit Eisen oder eisenhaltigen Metallen stehen, vorgeschlagen worden.

Aus der US-Patentschrift US-A-3 976 588 ist bereits die Verwendung von Melamin als Korrosionsschutzmittel in Textilreinigungsmitteln erwähnt; in der US-Patentschrift US-A-4 647 392 wird ein Korrosionsschutzmittel für wässrige und alkoholische Frostschutzmittel, dass aus einer Kombination aus aliphatischen Monocarbonsäuren oder Dicarbonsäuren und Hydroxycarboxyl-Triazolen besteht. Des weiteren sind aus der europäischen Patentschrift 511 163 fließfähige wässrige Dispersionen bekannt, die einen festen Polycarbonsäuretriazin-Korrosionsinhibitor enthalten. Weiterhin ist aus US-A-4 402 907 und der EP-A-129 506 bekannt, dass bestimmte heterozyklische Polycarbonsäuren als Korrosionsinhibitoren für wässrige Systeme, die mit Metallen in Kontakt stehen, gut geeignet sind. Sie können in wässrigen Systemen, zum Beispiel in Kühlwassersystemen, in Dampferzeugungsanlagen, in Metallbearbeitungsmitteln und wässrigen Hydraulikflüssigkeiten verwendet werden. Da die meisten Polycarbonsäuren in Wasser nur eine geringe Löslichkeit haben, verwendet man die Polycarbonsäuren in Form ihrer wasserlöslichen Salze, d.h., man neutralisiert sie vor dem Gebrauch oder man setzt sie einem basischen Wassersystem zu. Lager- und Handelsform sind jedoch im allgemeinen die freien Polycarbonsäuren.

Die freien Polycarbonsäuren sind im allgemeinen feste Stoffe. Bei ihrer Herstellung werden sie meist durch Filtration aus einer wässrigen Phase isoliert. Das filtrierte Produkt wird üblicherweise mit Wasser gewaschen und dann einer Trocknung unterzogen. Um die für die Trocknung benötigte Energie zu sparen, hat man neuerdings für die Verwendung in wässrigen Systemen den feuchten Filterkuchen, der etwa 50% Wasser enthält, als Handelsform angeboten. Der feuchte Filterkuchen hat jedoch den Nachteil, dass er nicht fließfähig ist. Er kann nicht geschüttet oder gegossen werden, sondern wird mit der Schaufel manuell dosiert oder umgefüllt. Deshalb ist auch schon vorgeschlagen worden, Polycarbonsäuren in Form von hochprozentigen wässrigen Dispersionen einzusetzen.

Auch auf der Basis von Melamin entwickelte Korrosionsinhibitoren sind bereits bekannt. So werden in der US-A-2 485 309 Methylolmelamin-Kondensationsprodukte beschrieben, die aber den hohen Anforderung, welche heute an ein Korrosionsschutzmittel gestellt werden, keinesfalls genügen. Darüber hinaus sind aus der europäischen Patentanmeldung 0 846 690 bereits Melaminpolycarbonsäureamide und ihre Verwendung als Korrosionsschutzmittel bekannt. Zu deren Herstellung ist es jedoch erforderlich, die Polycarbonsäure oder das entsprechende Polycarbonsäurehalogenid, das Polycarbonsäureanhydrid oder den Polycarbonsäureester in einem Reaktionsgefäß unter Anwendung von Hitze aufzuschmelzen und dann, ggf. auch unter Anwendung eines inerten Schutzgases Melamin in die Schmelze einzurühren. Bei dieser Reaktion wird im Allgemeinen eine Temperatur zwischen 120 und 180°C eingehalten. Nach etwa 30 Minuten ist die Reaktion im wesentlichen beendet. Das Reaktionsprodukt kann dann nach dem Erkalten aus dem Reaktionsgefäß entnommen und in einer wässrig alkalischen Lösung zum Korrosionsschutzmittel gelöst werden. Da diese Herstellung der Melaminpoly-carbonsäureamide aufwendig ist, stellte sich die Aufgabe, ein gleich gut oder besser wirksames Korrosionsschutzmittel auf Melaminbasis zu entwickeln, bei dem die Herstellung von Säureamidbindungen nicht erforderlich ist.

Es wurde nun gefunden, dass diese Aufgabe durch ein Korrosionsschutzmittel gelöst wird, das Melamin und eine organische Polycarbonsäure der Formel I im Molverhältnis 1 : 1,5 bis 1 : 5 vorzugsweise im Molverhältnis 1 : 3, enthält, wobei X ein geradkettiger oder verzweigter Alkylen- oder Alkylidenrest mit 1 bis 20 Kohlenstoffatomen ist, der eine oder mehrere Hydroxyl- oder Carboxylgruppen tragen und eine Cyclopentylen-, Cyclohexylen- oder Phenylengruppe enthalten kann.

Geeignete Polycarbonsäuren sind die Butandisäure, die Pentandisäure, die Hexandisäure, die Heptandisäure, die Nonandisäure und besonders bevorzugt die auch als Sebacinsäure bezeichnete Decandisäure. Die Kohlenstoffkette dieser Dicarbonsäuren kann auch einen Cyclopentylen-, Cyclohexylen- oder Phenylenrest enthalten. Auch Zitronensäure oder eine Ethylenoxid- oder Propylenoxid-Einheiten enthaltende Dicarbonsäure kann in dem erfindungsgemäßen Korrosionsschutzmittel zusammen mit Melamin enthalten sein. Auch Gemische mehrerer unterschiedlicher Polycarbonsäuren, insbesondere Gemische mehrerer Dicarbonsäuren können in dem erfindungsgemäßen Korrosionsschutzmittel verwendet werden. Zusätzlich zu den genannten Polycarbonsäuren können auch noch Monocarbonsäuren, zum Beispiel die Isononansäure in dem Gemisch vorhanden sein.

Die genannten Carbonsäuren reagieren mit Melamin in wässriger Lösung unter Salzbildung. Die dabei entstehenden Salze zeichnen sich durch eine ausreichende Löslichkeit in Wasser aus, so dass wässrige Lösungen hergestellt werden können, die diese Verbindungen in einer Menge von 0,1 bis 10 Gewichtsprozent enthalten. Insbesondere empfiehlt es sich zur Erhöhung der Löslichkeit die freien Carboxylgruppen durch Alkali-, Ammonium- oder insbesondere Triethanolammonium-Kationen zu neutralisieren.

Das erfindungsgemäße Korrosionsschutzmittel wird vorzugsweise in wässrigen Systemen verwendet. Bei dem wässrigen System handelt es sich um Wasserkreisläufe, beispielsweise Kühlwasserkreisläufe, Kreisläufe von wässrigen Maschinenflüssigkeiten und Kühlflüssigkeiten, die beim Bohren, Mahlen, Fräsen, Drehen, Schneiden, Sägen, Schleifen, Gewindeschneiden oder beim Walzen und Ziehen von Metallen eingesetzt werden. Auch Gefrierschutzmittel oder hydraulische Flüssigkeiten auf Glykol-Wasserbasis sowie wässrige Anstrichmittel, zum Beispiel Dispersionsfarben oder wässrige Pulverlacke, können mit dem erfindungsgemäßen Korrosionsschutzmittel antikorrosiv ausgerüstet werden.

Das erfindungsgemäße Korrosionsschutzmittel kann in wässrigen Systemen als alleiniger Zusatz oder in Kombination mit anderen Zusätzen verwendet werden. Beispiele für solche Zusatzstoffe in Wasserkreisläufen sind bekannte Korrosionsinhibitoren wie Phosphonate, Phosphonocarbonsäuren oder Phosphinocarbonsäuren, N-Acylsarcosine, Imidazoline, Triethanolamin oder Fettamine. Auch Kupfer-Passivatoren wie wasserlösliche Benztriazole, Methylen-bis-benztriazole oder 2-Mercaptobenzthiazole können zugesetzt werden. Weiterhin können Dispersionsmittel und Trägerstoffe wie Poly(meth)acrylsäure und ihre Salze, hydrolisiertes Polyacrylnitril, Polyacrylamid und dessen Copolymere, Ligninsulfonsäure und deren Salze, Stärke und Stärkederivate, Cellulose, Alkylphosphonsäuren, 1-Aminoalkyl-1,1-Diphosphonsäuren und ihre Salze, Polymaleinsäuren und andere Polycarbonsäuren oder Alkaliphosphate zugegeben werden.

Weitere Zusatzstoffe können Fällungsmittel sein, wie Alkaliphosphate oder Alkalicarbonate, Sauerstoffabfänger wie Alkalisulfate oder Hydrazin, Komplexierungsmittel wie Nitrilotriessigsäure oder Ethylendiamin-Tetraessigsäure und deren Salze oder schaumverhütende Mittel wie Distearylsebacinsäurediamid, Distearyladipinsäurediamid oder Ethylenoxid- oder Propylenoxid-Kondensationsprodukte solcher Amide sowie Fettalkohole und ihre Ethylenoxid-Kondensationsprodukte.

Wässrige Systeme, die als Maschinenflüssigkeiten verwendet werden und als ein wasserverdünnbares Schneid- oder Schleiföl eingesetzt werden, können folgende Zusammensetzungen haben:
a) Wässrige Lösungen des erfindungsgemäßen Korrosionsschutzmittels mit oder ohne einen Antiverschleißzusatz, die dann in einer Verdünnung von 1:50 bis 1:100 als Schleifflüssigkeit verwendet werden können;
b) Polyglykole, die ein erfindungsgemäßes Korrosionsschutzmittel, Biocide und ein Antiverschleißmittel enthalten und die als Schneidflüssigkeit in einer Verdünnung von 1:20 bis 1:40 und als Schleifflüssigkeit in einer Verdünnung von 1:60 bis 1:80 verwendet werden können;
c) Halbsynthetische Schneidöle auf ähnlicher Basis wie b), die jedoch zusätzlich 10 bis 25% eines Öls enthalten sowie genügend Emulgator, um die Flüssigkeit beim Verdünnen transparent zu halten;
d) Emulgierbare Mineralöl-Konzentrate, die außer dem Emulgator das erfindungsgemäße Korrosionsschutzmittel, Antiverschleißmittel, Biocide, Antischaummittel enthalten und die üblicherweise im Verhältnis 1:20 bis 1:50 mit Wasser zu einer opaken Emulsion verdünnt werden;
e) Produkte ähnlich d), die jedoch weniger Öl und mehr Emulgator enthalten und bei einer Verdünnung von 1:50 bis 1:100 durchscheinende Emulsionen ergeben.

Auch in Gefrierschutzmitteln oder Hydraulikflüssigkeiten können die erfindungsgemäßen Korrosionsschutzmittel entweder allein oder in Kombination mit anderen Zusätzen verwendet werden. Zusätzlich können darin auch andere Korrosionsinhibitoren enthalten sein wie
a) organische Säuren, deren Salze und Ester, zum Beispiel Benzoesäure, p-tert.Butylbenzoesäure, Dinatrium-sebacat, Triethanolamin-laurat, Isononansäure, das Triethanolaminsalz der p-Toluolsulfonamido-capronsäure, Natrium-N-lauroylsarcosinat oder Nonylphenoxyessigsäure;
b) stickstoffhaltige Substanzen, wie Fettsäurealkanolamide, Imidazoline, Oxazoline, Triazole oder anorganische Nitrite oder Nitrate;
c) phosphorhaltige Substanzen, beispielsweise Aminphosphate, Phosphonsäuren oder anorganische Phosphate, wie NaH₂PO₄;
d) schwefelhaltige Substanzen, beispielsweise Salze von Petroleumsulfonaten, oder heterocyclische Verbindungen wie Natrium-mercaptobenzthiazol.

Die erfindungsgemäßen Korrosionsschutzmittel können auch in Form von wässrigen Dispersionen eingesetzt werden. Als Dispergiermittel eignen sich alle oberflächenaktiven Verbindungen, insbesondere anionische und nicht ionische Tenside. Derartige Dispersionen können durch Verdickungsmittel stabilisiert werden, wobei man als Stabilisatoren vor allem modifizierte Polysaccharide vom Xanthan-, Alginat-, Guar- oder Cellulosetyp verwendet. Dazu gehören auch Celluloseäther wie Methylcellulose oder Carboxymethylcellulose und Heteropolysaccharide. Außer dem Dispergiermittel und dem Verdickungsmittel können die erfindungsgemäßen Dispersionen noch weitere Hilfsmittel enthalten, beispielsweise hydrotrope Mittel wie Harnstoff oder Natriumxylolsulfonat; Gefrierschutzmittel wie Ethylen- oder Propylenglykol, Diethylenglykol, Glycerin oder Sorbit; Biocide wie Chlorazetamid, Formalin oder 1,2-Benzisothiazolin-3-on oder Komplexbildner. Zur Herstellung der Dispersionen setzt man der wässrigen Lösung des erfindungsgemäßen Korrosionsschutzmittel das Dispergiermittel und das Verdickungsmittel sowie weitere Zusätze zu und rührt das Gemisch so lange, bis eine gleichmäßige, homogene Dispersion entstanden ist. Die so hergestellten Dispersionen sind bei Raumtemperatur sowie bei Temperaturen bis zu 40°C mehrere Monate stabil. Sie behalten ihre Fließfähigkeit und entmischen sich nicht. Das ist für die Lagerung und den Transport der Dispersionen eine wichtige Eigenschaft. Für die Verwendung der Dispersionen ist es von Vorteil, dass sie wie Flüssigkeiten gehandhabt werden können und sich sehr schnell in alkalischwässrigen Systemen lösen.

Die Erfindung wird durch die folgenden Beispiele näher veranschaulicht:
Bestimmung der Korrosionseigenschaften des erfindungsgemäßen Korrosionsschutzmittels im Vergleich zu bekannten Korrosionsschutzmitteln

| | | | | | | | **Vergleichsbeispiele** | | |
|---|---|---|---|---|---|---|---|---|---|
| Versuchs Nr. | **1** | **2** | **3** | **4** | **5** | **6** | **7** | **8** | **9** |
| Melamin | 0,65 | 0,65 | 0,65 | 0,65 | 0 78 | 0 | 0 | 0 | 0 |
| Sebacinsäüre in % | 4,35 | 4,35 | 4,35 | 4,35 | 5 22 | 0 | 0 | 0 | 4,35 |
| Triethanolamin % (85% ige Lsg.) | 65 | 65 | 65 | 65 | 65 | 65 | 65 | 65 | 65 |
| Isononansäure in % | 5 | 0 | 0 | 0 | 0 | 0 | 0 | 0 | 5 |
| Irgacor®190 con Ciba Geigy | 0 | 3 | 0 | 3 | 0 | 10 | 12 | 0 | 0 |
| Irgacor®252 con Ciba Geigy | 0 | 0 | 3 | 1 | 0 | 0 | 0 | 0 | 0 |
| Wasser | ad 100 | ad 100 | ad 100 | ad 100 | ad 100 | ad 100 | ad 100 | ad 100 | ad 100 |
| PH-Wert 3% in DIN Wasser (51360II) | 8,9 | 8,8 | 8,7 | 8,6 | 8,6 | 8,7 | 8,6 | über 9,5 | 8,8 |
| Posttest (DIN 51360II) | 0 | 0-1 | 0-1 | 0 | 1-2 | 1-2 | 1 | 4 | 3 |
| Irgacor®190 von Ciba-Geigy = 6,6',6"-(1,3,5-Triazin-2,4,6-triyl-triimino)-trihexansäure. | | | | | | | | | |
| Irgacor®252 von Ciba-Geigy = (2-Benzothiazolylthio)-bernsteinsäure. | | | | | | | | | |

Die Versuche zeigen, dass die Rezepturen 1, 2, 3 und 4 die besten Ergebnisse erbringen. Das Gemisch Sebacinsäure/Melamin ist bis zu ca. 6% in der Gesamtrezeptur löslich; bei höheren Konzentrationen fällt ein Niederschlag aus. Es wurden verschiedene Synergisten eingesetzt, nämlich die Irgacor-Typen 190 und 252 Ciba Geigy und Isononansäure.

Die Versuche 6, 7 und 8 zeigen die Ergebnisse handelsüblicher Korrosionsinhibitoren vom Irgacor-Typ ohne Zusatz des erfindungsgemäßen Korrosionsschutzmittels. In Versuch 8 ist keine Carbonsäure enthalten. Der Versuch 9 zeigt deutlich, dass beim Fehlen von Melamin der Korrosionsschutz stark vermindert ist.

Die Bestimmung der Korrosionsschutzeigenschaften des erfindungsgemäßen Korrosionsschutzmittels erfolgte gemäß der Vorschrift der DIN 51360 Teil II. Als Maß der Korrosion dienen dabei die Korrosionszeichnungen auf einem Rundfilterpapier, die bei der Einwirkung von künstlich korrosiv gemachten Wasser auf Graugussspäne in Gegenwart des Korrosionsschutzmittels entstehen. Der Versuch wird dabei in folgender Weise durchgeführt:

Entsprechend der Vorschrift der DIN 51360 Teil II wird in ein Becherglas Wasser mit einer Gesamthärte von 3,58 mMol hergestellt, aus CaCl₂ x 6 H₂O und MgSO₄ x 7 H₂O, mit 3% des obengenannten Korrosionsschutzmittels versetzt und mit dieser Lösung, die in einer Petrischale auf Rundfilter verteilten Graugussspäne benetzt. Nach einer Verweilzeit von 2 Stunden bei Zimmertemperatur werden die Graugussspäne vom Rundfilter entfernt, das Rundfilter gespült und getrocknet und dann der Korrosionsgrad visuell entsprechend der Tabelle der DIN 51360, Teil II bestimmt. Die dabei erhaltenen Ergebnisse sind in der obenstehenden Tabelle aufgeführt.

## Patentansprüche

1. Korrosionsschutzmittel, **dadurch gekennzeichnet, dass** es Melamin und eine organische Polycarbonsäure der Formel I im Molverhältnis von 1:1,5 bis 1:5 enthält, wobei X ein geradkettiger oder verzweigter Alkylen- oder Alkylidenrest mit 1 bis 20 Kohlenstoffatomen ist, der eine oder mehrere Hydroxyl- oder Carboxylgruppen tragen und eine Cyclopentylen-, Cyclohexylen- oder Phenylengruppe enthalten kann.

2. Korrosionsschutzmittel nach Anspruch 1, **dadurch gekennzeichnet, dass** das Molverhältnis Melamin : Polycarbonsäure 1:3 beträgt.

3. Korrosionsschutzmittel nach Anspruch 1 und 2, **dadurch gekennzeichnet, dass** es ein Gemisch mehrerer unterschiedlicher Polycarbonsäuren enthält.

4. Korrosionsschutzmittel nach den Ansprüchen 1 bis 3, **dadurch gekennzeichnet, dass** es als Polycarbonsäure eine oder mehrere Dicarbonsäuren enthält.

5. Korrosionsschutzmittel nach Anspruch 4, **dadurch gekennzeichnet, dass** es als Dicarbonsäure Sebacinsäure enthält.

6. Korrosionsschutzmittel nach den Ansprüchen 1 bis 5, **dadurch gekennzeichnet, dass** es zusätzlich noch eine Monocarbonsäure enthält,

7. Korrosionsschutzmittel nach dem Anspruch 6, **dadurch gekennzeichnet, dass** es als Monocarbonsäure Isononansäure enthält.

8. Wässriges System, **dadurch gekennzeichnet, dass** das aus Melamin und organischen Polycarbonsäuren bestehende Korrosionsschutzmittel der Ansprüche 1 bis 7 in einer Menge von 0,1 bis 10 Gewichtsprozent enthält.

9. Wässriges System nach Anspruch 8, **dadurch gekennzeichnet, dass** es noch ein oder mehrere weitere Korrosionsschutzmittel enthält.

10. Wässriges System nach den Ansprüchen 8 und 9, **dadurch gekennzeichnet, dass** die freien Carboxylgruppen durch Alkali-, Ammonium-oder Triethanolammonium-Kationen neutralisiert sind.

11. Wässriges System nach den Ansprüchen 8 bis 10, **dadurch gekennzeichnet, dass** es außer Korrosionsinhibitoren noch weitere Zusatzstoffe wie Dispersionsmittel, Fällungsmittel, Sauerstoffabfänger, Komplexierungsmittel, Schaumdämpfer, Desinfektionsmittel, Hochdruckadditive oder sonstige bekannte Additive enthält.

12. Wässriges System nach den Ansprüchen 8 bis 11, **dadurch gekennzeichnet, dass** es ein Wasserkreislauf, eine wässrige Maschinenflüssigkeit, eine wässrigglykolische Hydraulikflüssigkeit oder ein wässriges Anstrichmittel ist.

## Claims

1. Corrosion inhibitor, **characterized in that** it contains melamine and an organic polycarboxylic acid of the formula I in a molar ratio of from 1:1.5 to 1:5, X being a straight-chain or branched alkylene or alkylidene radical which has 1 to 20 carbon atoms and may carry one or more hydroxyl or carboxyl groups and may contain a cyclopentylene, cyclohexylene or phenylene group.

2. Corrosion inhibitor according to Claim 1, **characterized in that** the molar ratio melamine : polycarboxylic acid is 1:3.

3. Corrosion inhibitor according to Claims 1 and 2, **characterized in that** it contains a mixture of a plurality of different polycarboxylic acids.

4. Corrosion inhibitor according to any of Claims 1 to 3, **characterized in that** it contains one or more dicarboxylic acids as the polycarboxylic acid.

5. Corrosion inhibitor according to Claim 4, **characterized in that** it contains sebacic acid as the dicarboxylic acid.

6. Corrosion inhibitor according to any of Claims 1 to 5, **characterized in that** it additionally contains a monocarboxylic acid.

7. Corrosion inhibitor according to Claim 6, **characterized in that** it contains isononanoic acid as the monocarboxylic acid.

8. Aqueous system, **characterized in that** the corrosion inhibitor of Claims 1 to 7 which consists of melamine and organic polycarboxylic acids is contained in an amount of from 0.1 to 10 per cent by weight.

9. Aqueous system according to Claim 8, **characterized in that** it also contains one or more further corrosion inhibitors.

10. Aqueous system according to Claims 8 and 9, **characterized in that** the free carboxyl groups are neutralized by alkali metal, ammonium or triethanolammonium cations.

11. Aqueous system according to any of Claims 8 to 10, **characterized in that** it also contains further additives, such as dispersants, precipitating agents, oxygen scavengers, complexing agents, antifoams, disinfectants, high pressure additives or other known additives, in addition to corrosion inhibitors.

12. Aqueous system according to any of Claims 8 to 11, **characterized in that** it is a water circulation, an aqueous machine liquid, an aqueous glycolic hydraulic fluid or an aqueous coating material.

## Revendications

1. Inhibiteur de corrosion, **caractérisé en ce qu'**il contient de la mélamine et un acide polycarboxylique organique de formule I en un rapport molaire de 1:1,5 à 1:5, dans laquelle X représente un radical alkylène ou alkylidène linéaire ou ramifié renfermant de 1 à 20 atomes de carbone, pouvant porter un ou plusieurs groupes hydroxy ou carboxy et pouvant renfermer un groupe cyclopentylène, cyclohexylène ou phénylène.

2. Inhibiteur de corrosion selon la revendication 1, **caractérisé en ce que** le rapport molaire de mélamine : acide polycarboxylique est de 1:3.

3. Inhibiteur de corrosion selon les revendications 1 et 2, **caractérisé en ce qu'**il contient un mélange de plusieurs acides polycarboxyliques différents.

4. Inhibiteur de corrosion selon l'une quelconque des revendications 1 à 3, **caractérisé en ce qu'**il contient un ou plusieurs acides dicarboxyliques en tant qu'acide polycarboxylique.

5. Inhibiteur de corrosion selon la revendication 4, **caractérisé en ce qu'**il contient de l'acide sébacique en tant qu'acide dicarboxylique.

6. Inhibiteur de corrosion selon l'une quelconque des revendications 1 à 5, **caractérisé en ce qu'**il contient en outre un acide monocarboxylique.

7. Inhibiteur de corrosion selon la revendication 6, **caractérisé en ce qu'**il contient de l'acide isononanoïque en tant qu'acide monocarboxylique.

8. Système aqueux, **caractérisé en ce que** l'inhibiteur de corrosion des revendications 1 à 7, qui est constitué de mélamine et d'acides polycarboxyliques organiques, est présent en une quantité de 0,1 à 10 pour cent en poids.

9. Système aqueux selon la revendication 8, **caractérisé en ce qu'**il contient également un ou plusieurs inhibiteurs de corrosion supplémentaires.

10. Système aqueux selon les revendications 8 et 9, **caractérisé en ce que** les groupes carboxy libres sont neutralisés par des cations de métaux alcalins, ammonium ou triéthanolammonium.

11. Système aqueux selon l'une quelconque des revendications 8 à 10, **caractérisé en ce qu'**il contient également des additifs supplémentaires, tels que des dispersants, des agents de précipitation, des capteurs d'oxygène, des agents complexants, des antimousses, des désinfectants, des additifs haute pression ou d'autres additifs connus, en plus d'inhibiteurs de corrosion.

12. Système aqueux selon l'une quelconque des revendications 8 à 11, **caractérisé en ce qu'**il s'agit d'un circuit d'eau, d'un liquide de machine aqueux, d'un liquide hydraulique aqueux-glycolique ou d'une composition de revêtement aqueuse.
